# EUROPÄISCHE PATENTSCHRIFT

(11) **EP 2 655 674 B1**
(45) Veröffentlichungstag und Bekanntmachung des Hinweises auf die Patenterteilung: **03.02.2021**
(21) Anmeldenummer: 11808645.3
(22) Anmeldetag: 22.12.2011
(51) Int. Cl.: C21D 1/673, C21D 9/48, C23C 2/06, C23C 2/28

(54) **VERFAHREN ZUM UMFORMEN UND HÄRTEN VON BESCHICHTETEN STAHLBLECHEN**
METHOD FOR FORMING AND HARDENING COATED STEEL SHEETS
PROCÉDÉ DE FORMAGE ET DE DURCISSEMENT DE TÔLES D'ACIER REVÊTUES

(30) Priorität: 24.12.2010 DE 102010056265; 24.12.2010 DE 102010056264; 26.09.2011 DE 102011053939; 26.09.2011 DE 102011053941
(43) Veröffentlichungstag der Anmeldung: 30.10.2013
(73) Patentinhaber: voestalpine Stahl GmbH, 4020 Linz (AT)
(72) Erfinder: SOMMER, Andreas, 73453 Abtsgmünd (DE); KOLNBERGER, Siegfried, A-4061 Pasching (AT); RABLER, Gerald, A-4020 Linz (AT); SCHWINGHAMMER, Harald, A - 4061 Pasching (AT)
(74) Vertreter: HGF
(86) Internationale Anmeldenummer: PCT/EP2011/073882
(87) Internationale Veröffentlichungsnummer: WO 2012/085248

(56) Entgegenhaltungen:
- WO-A1-2010/089644
- JP-A- 2005 177 805
- JP-A- 2006 037 141
- JP-A- 2007 016 296
- JP-A- 2007 182 608
- DATABASE INSPEC [Online] THE INSTITUTION OF ELECTRICAL ENGINEERS, STEVENAGE, GB; Juni 2011 (2011-06), DOSDAT L ET AL: "Corrosion Resistance of Different Metallic Coatings on Press-hardened Steels for Automotive", XP002676939, Database accession no. 12166686 in der Anmeldung erwähnt & DODAT L ET AL: "Corrosion Resistance of Different Metallic Coatings on Press-hardened Steels for Automotive", STEEL RESEARCH VERLAG STAHLEISEN GMBH GERMANY, Bd. 82, Nr. 6, 1. Juni 2011 (2011-06-01), Seiten 726-733, Weinheim (D) ISSN: 1611-3683, DOI: DOI:10.1002/SRIN.201000291 in der Anmeldung erwähnt

## Beschreibung

Die Erfindung betrifft ein Verfahren zum Umformen und Härten von beschichteten Stahlblechen mit den Merkmalen des Anspruchs 1.

Es ist bekannt, dass insbesondere in Automobilen sogenannte pressgehärtete Bauteile aus Stahlblech eingesetzt werden. Diese pressgehärteten Bauteile aus Stahlblech sind hochfeste Bauteile, die insbesondere als Sicherheitsbauteile des Karosseriebereichs verwendet werden. Hierbei ist es durch die Verwendung dieser hochfesten Stahlbauteile möglich, die Materialdicke gegenüber einem normalfesten Stahl zu reduzieren und somit geringe Karosseriegewichte zu erzielen.

Beim Presshärten gibt es grundsätzlich zwei verschiedene Möglichkeiten zur Herstellung derartiger Bauteile. Unterschieden wird in das sogenannte direkte und indirekte Verfahren.

Beim direkten Verfahren wird eine Stahlblechplatine über die sogenannten Austenitisierungstemperatur aufgeheizt und gegebenenfalls so lange auf dieser Temperatur gehalten, bis ein gewünschter Austenitisierungsgrad erreicht ist. Anschließend wird diese erhitzte Platine in ein Formwerkzeug überführt und in diesem Formwerkzeug in einem einstufigen Umformschritt zum fertigen Bauteil umgeformt und hierbei durch das gekühlte Formwerkzeug gleichzeitig mit einer Geschwindigkeit, die über der kritischen Härtegeschwindigkeit liegt, abgekühlt. Somit wird das gehärtete Bauteil erzeugt.

Beim indirekten Verfahren wird zunächst, gegebenenfalls in einem mehrstufigen Umformprozess, das Bauteil fast vollständig fertig umgeformt. Dieses umgeformte Bauteil wird anschließend ebenfalls auf eine Temperatur über die Austenitisierungstemperatur erhitzt und gegebenenfalls für eine gewünschte erforderliche Zeit auf dieser Temperatur gehalten.

Anschließend wird dieses erhitzte Bauteil in ein Formwerkzeug überführt und eingelegt, welches schon die Abmessungen des Bauteils bzw. die Endabmessungen des Bauteils gegebenenfalls unter Berücksichtigung der Wärmedehnung des vorgeformten Bauteils besitzt. Nach dem Schließen des insbesondere gekühlten Werkzeuges wird somit das vorgeformte Bauteil lediglich in diesem Werkzeug mit einer Geschwindigkeit über der kritischen Härtegeschwindigkeit abgekühlt und dadurch gehärtet.

Das direkte Verfahren ist hierbei etwas einfacher zu realisieren, ermöglicht jedoch nur Formen, die tatsächlich mit einem einzigen Umformschritt zu realisieren sind, d.h. relativ einfache Profilformen.

Das indirekte Verfahren ist etwas aufwendiger, dafür aber in der Lage auch komplexere Formen zu realisieren.

Zusätzlich zum Bedarf an pressgehärteten Bauteilen entstand der Bedarf, derartige Bauteile nicht aus unbeschichtetem Stahlblech zu erzeugen, sondern derartige Bauteile mit einer Korrosionsschutzschicht zu versehen.

Als Korrosionsschutzschicht kommen im Automobilbau lediglich das eher in geringem Maße verwendeter Aluminium oder Aluminiumlegierungen in Frage oder aber die erheblich häufiger verlangten Beschichtungen auf der Basis von Zink. Zink hat hierbei den Vorteil, dass Zink nicht nur eine Barriereschutzschicht wie Aluminium leistet, sondern einen kathodischen Korrosionsschutz. Zudem passen sich zinkbeschichtete pressgehärtete Bauteile besser in das Gesamtkorrosionsschutzkonzept der Fahrzeugkarosserien ein, da diese in heute gängiger Bauweise voll verzinkt sind. Insofern kann Kontaktkorrosion vermindert oder ausgeschlossen werden.

Bei dem direkten Verfahren, d.h. der Warmumformung von presshärtenden Stählen mit Zinkbeschichtung kommt es zu einer wesentlichen Verschmutzung der Umformwerkzeuge. Dies beruht offenbar nicht nur auf Abrieb sondern viel mehr auf der Sublimation von Zinkdämpfen die aus den flüssigen Zinkphasen beim Umformen ausdampfen. Die Folgen von sich im Umformwerkzeug aufbauenden Zinkablagerungen reichen von Oberflächenbeschädigungen des warmumgeformten Bauteils in Form von Riefen bis hin zur Anlagenstillständen aufgrund festklemmender Bauteile im Umformwerkzeug bzw. der Gefahr von Werkzeugbruch durch Doppelteilabpressung falls festklemmende Bauteile nicht rechtzeitig erkannt werden. Das erforderliche regelmäßige Entfernen der Zinkablagerungen verringert aufgrund des erforderlichen Produktionsstillstands die Produktivität der Warmumformanlage.

Zinkbeschichtete Stähle werden bislang - bis auf ein Bauteil im asiatischen Raum - im direkten Verfahren, d.h. der Warmumformung nicht eingesetzt. Hier werden vielmehr Stähle mit einer Aluminium-Silizium-Beschichtung eingesetzt.

Einen Überblick erhält man in der Veröffentlichung "Corrosion resistance of different metallic coatings on press hardened steels for automotive", Arcelor Mittal Maiziere Automotive Product Research Center F-57283 Maiziere-Les-Mez. In dieser Veröffentlichung wird ausgeführt, dass es für den Warmumformprozess einen aluminierten Bor-Mangan-Stahl ergibt, der unter dem Namen Usibor 1500P kommerziell vertrieben wird. Zudem werden zum Zwecke des kathodischen Korrosionsschutzes zinkvorbeschichtete Stähle für das Warmumformverfahren vertrieben, nämlich der verzinkte Usibor GI mit einer Zinkbeschichtung, die geringe Anteile von Aluminium enthält und ein sogenannter galvanealed beschichteter Usibor GA, der eine Zinkschicht mit 10 % Eisen enthält.

Aus der EP 1 439 240 B1 ist ein Verfahren zum Warmumformen eines beschichteten Stahlproduktes bekannt, wobei Stahlmaterial eine Zink- oder Zinklegierungsbeschichtung aufweist, die auf der Oberfläche des Stahlmaterials ausgebildet ist und das Stahlbasismaterial mit der Beschichtung auf einen Temperatur von 700°C bis 1000°C erwärmt und warm umgeformt wird, wobei die Beschichtung eine Oxidschicht besitzt, die hauptsächlich aus Zinkoxid besteht, bevor das Stahlbasismaterial mit der Zink- oder Zinklegierungsschicht erwärmt wird, um dann ein Verdampfen des Zinks beim Erwärmen zu verhindern. Hierfür wird ein spezieller Verfahrensablauf vorgesehen.

Aus der EP 1 642 991 B1 ist ein Verfahren zum Warmumformen eines Stahles bekannt, bei dem ein Bauteil aus einem gegebenen Bor-Mangan-Stahl auf eine Temperatur am Ac₃-Punkt oder höher erhitzt wird, bei dieser Temperatur gehalten wird und dann das erhitzte Stahlblech zum fertigen Bauteil umgeformt wird, wobei das geformte Bauteil durch Kühlung von der Formgebungstemperatur während des Formens oder nach dem Formen in einer solchen Weise abgeschreckt wird, dass die Abkühlrate zum MS-Punkt zumindest der kritischen Abkühlrate entspricht und dass die durchschnittliche Abkühlrate des geformten Bauteils vom MS-Punkt zu 200°C sich im Bereich von 25°C/s bis 150°C/s befindet. Auch JP 2007 182 608 offenbart ein Verfahren zum Warmumformen von beschichteten Bor-Mangan-Stählen.

Aufgabe der Erfindung ist es, ein Verfahren zum Umformen und Härten von metallisch beschichteten Stahlblechen zu schaffen, bei dem die Verschmutzung der Werkzeuge auf das aufgrund Abrieb unvermeidliche Maß reduziert wird.

Die Aufgabe wird mit den Merkmalen des Anspruchs 1 gelöst. Vorteilhafte Weiterbildungen sind in Unteransprüchen gekennzeichnet.

Die Erfinder haben erkannt, dass metallische Anhaftungen wie Zn-Anhaftungen auf Warmumformwerkzeugen, die über das Maß des unvermeidlichen Abriebs hinaus gehen die Produktivität im direkten Prozess stark beeinträchtigen. Die von den Erfindern vermutete Ursache liegt wohl hauptsächlich in ausdampfenden flüssigen metallischen Phasen, wie Zn-Phasen beim Warmumformen von Stählen mit Zinkbeschichtung.

Erfindungsgemäß wird daher vorgesehen, die Warmumformung von Stählen mit Zinkbeschichtung unter der peritektischen Temperatur des Systems Eisen-Zink (Schmelze, Ferrit, Gamma-Phase) durchzuführen. Um hierbei eine Abschreckhärtung noch gewährleisten zu können wird die Zusammensetzung der Stahllegierung im Rahmen der üblichen Zusammensetzung Bohr-Magnesiumstahles (22 MnB5) so eingestellt, dass eine Abschreckhärtung durch eine verzögerte Umwandlung des Austenits in Martensit und damit das Vorhandensein von Austenit auch bei der tieferen Temperatur unterhalb von 800°C oder tiefer durchgeführt wird, so dass in dem Moment in dem der Stahl umgeformt wird, keine flüssigen Zinkphasen vorhanden sind, aus welchen Zink ausdampfen und sich an den Werkzeugen niederschlagen könnte.

Die angestrebte Umformtemperatur liegt zwischen 450°C und 800°C, vorzugsweise zwischen 450°C und 700°C und weiter bevorzugt zwischen 450°C und 600°C.

Die Erfindung wird anhand einer Zeichnung erläutert, es zeigen dabei:
- Figur 1:: stark schematisiert einen Versuchsaufbau;
- Figur 2:: schematisch das Anhaftungspotential einer metallischen Beschichtung am Werkzeug am Beispiel Zink;
- Figur 3:: Bilder zeigend das Werkzeug bei drei aufeinanderfolgende Umformversuchen die ohne Zwischenkühlung erfolgten;
- Figur 4:: Bilder zeigend das Werkzeug bei drei aufeinanderfolgende Umformversuchen die mit erfindungsgemäßer Zwischenkühlung vor dem Umformen erfolgten;
- Figur 5:: Ein Bild zeigend das Werkzeug nach den Versuchen ohne und mit erfindungsgemäßer Zwischenkühlung und das Werkzeug in gereinigtem Ausgangszustand.

Erfindungsgemäß wird ein üblicher Bor-Manganstahl zur Verwendung als presshärtender Stahlwerkstoff bezüglich der Umwandlung des Austenits in andere Phasen so eingestellt, dass sich die Umwandlung in tiefere Bereiche verschiebt.

Für die Erfindung sind somit Stähle der allgemeinen Legierungszusammensetzung geeignet (alle Angaben in Masse-%):

| C [%] | Si [%] | Mn [%] | P [%] | S [%] | Al [%] | Cr [%] | Ti [%] | B [%] | N [%] |
|---|---|---|---|---|---|---|---|---|---|
| 0,22 | 0,19 | 1,22 | 0,0066 | 0,001 | 0,053 | 0,26 | 0,031 | 0,0025 | 0,0042 |

Rest Eisen und erschmelzungsbedingte Verunreinigungen
Wobei als Umwandlungsverzögerer in derartigen Stählen insbesondere die Legierungselemente Bor, Mangan, Kohlenstoff und optional Chrom und Molybdän verwendet werden.

Für die Erfindung sind somit Stähle der allgemeinen Legierungszusammensetzung geeignet (alle Angaben in Masse-%):

| | |
|---|---|
| Kohlenstoff (C) | 0,08-0,6 |
| Mangan (Mn) | 0,8-3,0 |
| Aluminium (Al) | 0,01-0,07 |
| Silizium (Si) | 0,01-0,5 |
| Chrom (Cr) | 0,02-0,6 |
| Titan (Ti) | 0,01-0,05 |
| Stickstoff (N) | 0,003-0,1 |
| Bor (B) | 0,001-0,06 |
| Phosphor (P) | < 0,01 |
| Schwefel (S) | < 0,01 |
| Molybdän (Mo) | < 1 |

Rest Eisen und erschmelzungsbedingte Verunreinigungen Insbesondere als geeignet erwiesen haben sich Stahlanordnungen wie folgt (alle Angaben in Masse-%):

| | |
|---|---|
| Kohlenstoff (C) | 0,08-0,30 |
| Mangan (Mn) | 1,00-3,00 |
| Aluminium (Al) | 0,03-0,06 |
| Silizium (Si) | 0,15-0,20 |
| Chrom (Cr) | 0,2-0,3 |
| Titan (Ti) | 0,03-0,04 |
| Stickstoff (N) | 0,004-0,006 |
| Bor (B) | 0,001-0,06 |
| Phosphor (P) | < 0,01 |
| Schwefel (S) | < 0,01 |
| Molybdän (Mo) | < 1 |

Rest Eisen und erschmelzungsbedingte Verunreinigungen

Durch die Einstellung der als Umwandlungsverzögerer wirkenden Legierungselemente wird eine Abschreckhärtung, d. h. eine rasche Abkühlung mit einer über der kritischen Härtegeschwindigkeit liegenden Abkühlgeschwindigkeit auch noch unter 780°C sicher erreicht. Dies bedeutet, dass in diesem Fall unterhalb des Peritektikums des Systems Zink-Eisen gearbeitet wird, d. h. erst unterhalb des Peritektikums umgeformt wird. Dies bedeutet ferner, dass in dem Moment in dem das umzuformende Blech mit dem Werkzeug in Kontakt tritt, keine flüssigen Zinkphasen mehr vorhanden sind welche sich an der Werkzeugoberfläche niederschlagen können.

In Figur 1 erkennt man den Versuchsaufbau. Das verwendete Stahlblech ist ein 1,5 mm dickes Stahlblech aus einer zuvor beschriebenen Legierung welches mit einer Z140 Schicht beschichtet ist. Die Ofentemperatur zum Aufheizen und Austenitisieren des Blechs beträgt etwa 910°C. Die Ofenverweildauer der Bleche ist so eingestellt, dass die Bleche eine Temperatur von 870°C erreichen und dann für 45 Sekunden gehalten werden. Für die Versuche wurden die Bleche dann entweder in das Umformwerkzeug verbracht und dort umgeformt, oder nach dem Aufheizen dem Ofen entnommen, einer Zwischenkühlstation zugeführt und nach der Abkühlung schnellstmöglich in das Werkzeug überführt und dort Umgeformt und abschreckgehärtet. Die Zwischenkühlung wird dabei so durchgeführt, dass eine Umformtemperatur zwischen 450°C und 800°C, vorzugsweise zwischen 450°C und 700°C und weiter bevorzugt zwischen 450°C und 600°C verwirklicht wird.

In Figur 2 erkennt man schematisch das Anhaftungspotential einer metallischen Beschichtung am Werkzeug am Beispiel Zink. Sie gilt entsprechend aber auch für andere metallische Beschichtungen. Man erkennt an den Wendepunkten die Temperaturbereiche, in denen sich flüssige in feste Phasen umwandeln und unterhalb derer eine Umformung mit weniger Anhaftungen gelingt.

Figur 3 zeigt die deutlich sichtbare Verschmutzung des Werkzeugs bei einer Umformung ohne Zwischenkühlung. Schon nach drei Umformschritten ist der Verunreinigungsgrad derart hoch, dass eine Beeinträchtigung der Oberflächengüte der gehärteten Stahlbauteile bei fortgesetzten Umformschritten absehbar ist. Hierbei können die am Werkzeug durch zunächst Abdampfung und dann Adhäsion und Verschweißung haftenden Zinkbestandteile aus der Zinkschicht nachfolgender Bauteile durch Verschweißung Teile herausreißen, was den Korrosionsschutz negativ beeinflusst. Umgekehrt können am Werkzeug anhaftende Zinkbestandteile in gleicher Weise auf das Stahlbauteil übertragen werden und stören dort die Oberflächengüte und die Lackierbarkeit des Bauteils.

In den Figuren 4 und 5 erkennt man demgegenüber, dass das Werkzeug bis auf absolut unbedeutende und unschädliche geringe Zinkabriebe im Werkzeug im Wesentlichen unbeeinflußt bleibt.

Ergänzend kann man nach dem Aufheizen der Platine erfindungsgemäß im Temperaturbereich des Peritektikums eine Haltephase vorsehen, so dass die Erstarrung der Zinkbeschichtung gefördert und vorangetrieben wird bevor umgeformt wird.

Mit der Erfindung gelingt es somit, zuverlässig ein kostengünstiges Warmumformverfahren für mit metallischen Beschichtungen wie Zink oder Zinklegierungen oder Aluminium oder Aluminiumregierungen beschichteter Stahlbleche zu erreichen bei dem einerseits eine Abschreckhärtung herbeigeführt wird und andererseits Anhaftungen am Werkzeug vermindert oder vermieden werden.

## Patentansprüche

1. Verfahren zum Umformen und Härten von beschichteten Stahlblechen, wobei aus einem mit dem Zink oder der Zinklegierung beschichteten Blech eine Platine ausgestanzt wird, die ausgestanzte Platine auf eine Temperatur ≥Ac₃ erhitzt und ggf. bei dieser Temperatur für eine vorbestimmte Zeit gehalten wird um die Austenitbildung durchzuführen und anschließend die aufgeheizte Platine in ein Umformwerkzeug überführt wird, in dem Umformwerkzeug umgeformt wird und in dem Umformwerkzeug mit einer Geschwindigkeit, die über der kritischen Härtegeschwindigkeit liegt, abgekühlt und dadurch gehärtet wird,
**dadurch gekennzeichnet, dass**
zur Vermeidung von Zinkanhaftungen auf dem Umformwerkzeug der Stahlwerkstoff derart umwandlungsverzögert eingestellt ist, dass bei einer Umformtemperatur die im Bereich von 500°C bis 800°C und unter der peritektischen Temperatur des Zink-Eisen-Diagramms liegt, die Umformung durchgeführt wird,
und dass die Platine in einem Ofen auf eine Temperatur >Ac₃ aufgeheizt wird und für eine vorbestimmte Zeit gehalten wird und anschließend die Platine auf eine Temperatur zwischen 600°C bis 800°C abkühlen gelassen und auf dieser Temperatur gehalten wird, um eine Verfestigung der Zinkschicht zu erzielen und nach einer vorbestimmten Haltezeit in das Formwerkzeug überführt und dort bei 500°C bis 800°C umgeformt wird, wobei ein Stahlwerkstoff mit folgender Analyse verwendet wird (alle Angaben in Masse-%):
| | |
|---|---|
| Kohlenstoff (C) | 0,08-0,6 |
| Mangan (Mn) | 0,8-3,0 |
| Aluminium (Al) | 0.01-0,07 |
| Silizium (Si) | 0,01-0,5 |
| Chrom (Cr) | 0,02-0,6 |
| Titan (Ti) | 0,01-0,05 |
| Stickstoff (N) | 0,003-0,1 |
| Bor (B) | 0,001-0,06 |
| Phosphor (P) | < 0,01 |
| Schwefel (S) | < 0,01 |
| Molybdän (Mo) | < 1 |
Rest Eisen und erschmelzungsbedingte Verunreinigungen.

2. Verfahren nach Anspruch 1, **dadurch gekennzeichnet, dass** der Stahlwerkstoff als Umwandlungsverzögerer die Elemente Bor, Mangan und Kohlenstoff und optional Chrom und Molybdän enthält.

3. Verfahren nach Anspruch 1 oder 2, **dadurch gekennzeichnet, dass** ein Stahlwerkstoff mit folgender Analyse verwendet wird (alle Angaben in Masse-%):
| | |
|---|---|
| Kohlenstoff (C) | 0,08-0,30 |
| Mangan (Mn) | 1,00-3,00 |
| Aluminium (Al) | 0,03-0,06 |
| Silizium (Si) | 0,15-0,20 |
| Chrom (Cr) | 0,2-0,3 |
| Titan (Ti) | 0,03-0,04 |
| Stickstoff (N) | 0,004-0,006 |
| Bor (B) | 0,001-0,06 |
| Phosphor (P) | < 0,01 |
| Schwefel (S) | < 0,01 |
| Molybdän (Mo) | < 1 |
Rest Eisen und erschmelzungsbedingte Verunreinigungen.

## Claims

1. Method for forming and hardening coated sheet steels, wherein a blank is stamped from a sheet coated with the zinc or zinc alloy, the stamped blank is heated to a temperature ≥Ac₃ and kept at this temperature for a predefined time where appropriate, in order to allow austenite formation, after which the heated blank is moved into a forming tool, formed in said forming tool and cooled in said forming tool at a speed that lies above the critical hardening speed, cooled and thereby hardened,
**characterized in that**
in order to avoid zinc adhesions on the forming tool, the steel material is adjusted in a conversion-delayed manner, such that forming takes place at a forming temperature which lies within the range of 500°C to 800°C and is below the peritectic temperature of the zinc/iron graph,
and that the blank is heated in a furnace to a temperature >Ac₃ and kept at this temperature for a predefined time, after which the blank is left to cool to a temperature of between 600°C to 800°C and kept at this temperature, in order to achieve solidification of the zinc layer, and after a predefined holding time is moved into the forming tool and formed there at 500°C to 800°C, wherein a steel material having the following analysis is used (all figures in
| | |
|---|---|
| % by mass): Carbon (C) | 0.08 - 0.6 |
| Manganese (Mn) | 0.8 - 3.0 |
| Aluminium (Al) | 0.01 - 0.07 |
| Silicon (Si) | 0.01 - 0.5 |
| Chromium (Cr) | 0.02 - 0.6 |
| Titanium (Ti) | 0.01 - 0.05 |
| Nitrogen (N) | 0.003 - 0.1 |
| Boron (B) | 0.001 - 0.06 |
| Phosphor (P) | < 0.01 |
| Sulphur (S) | < 0.01 |
| Molybdenum (Mo) | < 1 |
Residual iron and smelting-related impurities.

2. Method according to Claim 1, **characterized in that** the steel material contains the elements boron, manganese and carbon and, optionally, chromium and molybdenum, as conversion retarders.

3. Method according to Claim 1 or 2, **characterized in that** a steel material having the following analysis is used (all figures in % by mass):
| | |
|---|---|
| Carbon (C) | 0.08 - 0.30 |
| Manganese (Mn) | 1.00 - 3.00 |
| Aluminium (Al) | 0.03 - 0.06 |
| Silicon (Si) | 0.15 - 0.20 |
| Chromium (Cr) | 0.2 - 0.3 |
| Titanium (Ti) | 0.03 - 0.04 |
| Nitrogen (N) | 0.004 - 0.006 |
| Boron (B) | 0.001 - 0.06 |
| Phosphor (P) | < 0.01 |
| Sulphur (S) | < 0.01 |
| Molybdenum (Mo) | < 1 |
Residual iron and smelting-related impurities.

## Revendications

1. Procédé de formage et de durcissement de tôles d'acier revêtues, un larget étant découpé à la matrice dans une tôle revêtue de zinc ou d'alliage de zinc, le larget découpé à la matrice étant chauffé à une température ≥Ac₃ et éventuellement maintenu à cette température pendant un temps prédéfini pour la formation d'austénite, puis le larget chauffé étant transféré, mis en forme et refroidi dans un outil de moulage à une vitesse supérieure à la vitesse de durcissement critique et étant ainsi durci,
**caractérisé en ce que**,
pour éviter toute formation de dépôt de zinc adhérant à l'outil de moulage, le matériau acier est réglé avec une transformation retardée de telle façon que le formage se produise à une température de transformation comprise entre 500 °C et 800 °C et inférieure à la température péritectique du diagramme zinc-fer,
et que le larget est chauffé dans un four à une température >Ac₃, est maintenu à cette température pendant un temps prédéfini et est ensuite refroidi à une température entre 600 °C et 800 °C et maintenu à cette température pour obtenir une solidification de la couche de zinc et, après un temps de maintien prédéfini est transféré dans l'outil de moulage et y formé à une température entre 500 °C et 800 °C, un matériau acier avec l'analyse suivante étant utilisé (toutes les indications en % en poids) :
| | |
|---|---|
| Carbone (C) | 0,08 - 0,6 |
| Manganèse (Mn) | 0,8 - 3,0 |
| Aluminium (Al) | 0,01 - 0,07 |
| Silicium (Si) | 0,01 - 0,5 |
| Chrome (Cr) | 0,02 - 0,6 |
| Titane (Ti) | 0,01 - 0,05 |
| Azote (N) | 0,003 - 0,1 |
| Bore (B) | 0,001 - 0,06 |
| Phosphore (P) | < 0,01 |
| Soufre (S) | < 0,01 |
| Molybdène (Mo) | < 1 |
le reste étant du fer et des impuretés dues à la fusion.

2. Procédé selon la revendication 1, **caractérisé en ce que** le matériau acier contient comme retardateurs de transformation les éléments le bore, le manganèse et le carbone, ainsi que le chrome et le molybdène en option.

3. Procédé selon la revendication 1 ou 2, **caractérisé en ce qu'**un matériau acier avec l'analyse suivante est utilisé (toutes les indications en % en poids) :
| | |
|---|---|
| Carbone (C) | 0,08 - 0,30 |
| Manganèse (Mn) | 1,00 - 3,00 |
| Aluminium (Al) | 0,03 - 0,06 |
| Silicium (Si) | 0,15 - 0,20 |
| Chrome (Cr) | 0,2 - 0,3 |
| Titane (Ti) | 0,03 - 0,04 |
| Azote (N) | 0,004 - 0,006 |
| Bore (B) | 0,001 - 0,06 |
| Phosphore (P) | < 0,01 |
| Soufre (S) | < 0,01 |
| Molybdène (Mo) | < 1 |
le reste étant du fer et des impuretés dues à la fusion.
